# EUROPÄISCHE PATENTSCHRIFT

(11) **EP 0 976 866 B1**
(45) Veröffentlichungstag und Bekanntmachung des Hinweises auf die Patenterteilung: **03.11.2004**
(21) Anmeldenummer: 99114691.1
(22) Anmeldetag: 27.07.1999
(51) Int. Cl.: D06M 11/45, D06M 11/82, D06M 11/79, D06M 11/77, D06M 11/44, D06M 11/46, D06M 13/256, D04H 1/64

(54) **Textile Flächengebilde**
Textile fabrics
Articles textiles

(30) Priorität: 28.07.1998 DE 19833920
(43) Veröffentlichungstag der Anmeldung: 02.02.2000
(73) Patentinhaber: BASF AKTIENGESELLSCHAFT, 67056 Ludwigshafen (DE)
(72) Erfinder: Seyffer, Hermann, 69123 Heidelberg (DE); Mossbach, Ralf, 67466 Lambrecht (DE); Haas, Klaus, 67067 Ludwigshafen (DE)
(74) Vertreter: Kinzebach, Werner, Dr.

(56) Entgegenhaltungen:
- EP-A- 0 753 567
- WO-A-92/16681
- US-A- 3 657 003
- US-A- 5 641 563

## Beschreibung

Die vorliegende Erfindung betrifft textile Flächengebilde, die ein Gefüge von Fasern umfassen, welche mittels eines polymeren Bindemittels miteinander verbunden sind (Vliesstoffe) und ein Verfahren zu ihrer Herstellung.

Zur Herstellung eines Vliesstoffs wird ein Gefüge von Fasern (Vlies) abgelegt, das anschließend verfestigt bzw. verklebt wird. Die Fasern können eine Vorzugsrichtung aufweisen oder ungerichtet sein. Zur Vliesherstellung sind verschiedene Verfahren bekannt, z.B. (1) die mechanische Vliesbildung aus Spinnfasern oder Filamenten; (2) die aerodynamische Vliesbildung aus Spinnfasern oder Filamenten; (3) die hydrodynamische Vliesbildung aus Spinnfasern oder Filamenten und (4) die elektrostatische Vliesbildung aus Feinstfasern oder Filamenten. Die auf diese Weise gewonnenen Vliese werden nach unterschiedlichen Verfahren zu Vliesstoffen verfestigt.

Die größte Bedeutung haben nasse Bindeverfahren. Hierbei wird das Vlies mit einem wässrigen Bindemittel, z.B. einem Polymerlatex behandelt und anschließend, gegebenenfalls nach Entfernung von überschüssigem Bindemittel, getrocknet und gegebenenfalls gehärtet. Es gibt eine große Zahl weiterentwickelter Verfahren, die aber letztlich auf diesem Grundprinzip beruhen.

Vliesstoffe werden für eine große Zahl von Einsatzmöglichkeiten verwendet. So werden Vliesstoffe z.B. zunehmend als Putz- und Wischtücher, Spültücher und Servietten verwendet. Bei diesen Anwendungen ist es wichtig, daß z.B. verschüttete Flüssigkeiten, wie Milch, Kaffee, usw., beim Darüberwischen rasch und vollständig aufgesaugt und feuchte Oberflächen vollständig getrocknet werden. Die Geschwindigkeit und die Vollständigkeit, mit der Flüssigkeiten aufgesaugt werden, bestimmen die Gebrauchseigenschaften eines Putz- und Wischtuches und sind die Hauptkriterien für die Güte des Artikels.

Ein Putztuch saugt Flüssigkeiten umso rascher auf, je schneller deren Transport auf der Faseroberfläche erfolgt. Eine hydrophile Oberfläche wird leicht und rasch von Wasser benetzt. Das Wasser verteilt sich sehr schnell über die gesamte Fläche des Vliesstoffes und das Wasser wird von der Kontaktstelle "abgesaugt". Hydrophobe Oberflächen werden dagegen nicht benetzt. Sie leiten die Flüssigkeit daher auch nicht weiter und sind für einen Einsatz als Putz- oder Wischtuch ungeeignet. Entscheidend für die Menge an Flüssigkeit, die aufgenommen werden kann, ist unter anderem auch das Quellverhalten der Faser. Ein hydrophobes Bindemittel, das die Faser weitgehend umhüllt, beeinträchtigt die Kinetik der Wasseraufnahme.

Zur Verbesserung der Wasseraufnahmeeigenschaften von Vliesstoffen werden bei deren Herstellung mitunter oberflächenaktive hydrophilierende Agentien, wie Emulgatoren, Tenside oder Netzmittel, eingesetzt. Hierdurch wird eine ausgezeichnete Anfangshydrophilie erreicht. Diese Vliesstoffe weisen aber den Nachteil auf, daß die hydrophilen Agentien durch Wasser oder andere wässrige Medien allmählich ausgewaschen werden. Nach mehrmaligem Wasserkontakt wird das Erzeugnis zunehmend hydrophober. Das Spül-, Putz- oder Wischtuch verliert somit nach mehrmaligem Auswaschen seine Fähigkeit, wässrige Flüssigkeiten rasch aufzusaugen. Das Tuch wird folglich unbrauchbar für die weitere Verwendung, und muß entsorgt werden, obgleich die mechanische Festigkeit des Tuchs für weitere Gebrauchszyklen noch ausreicht. Dies ist im Hinblick auf einen verantwortungsvollen Umgang mit Rohstoffen nachteilig.

Der vorliegenden Erfindung lag daher die Aufgabe zugrunde, ein hydrophiles textiles Flächengebilde bereitzustellen, dessen Hydrophilie auch nach mehrmaligem Auswaschen erhalten bleibt.

Es wurde überraschenderweise gefunden, daß diese Aufgabe durch die Verwendung bestimmter Oxide und/oder Hydroxide in kolloiddisperser Verteilung in Verbindung mit bestimmten Netzmitteln gelöst werden kann.

Die vorliegende Erfindung betrifft daher ein textiles Flächengebilde, das ein Gefüge von Fasern umfasst, die mittels eines polymeren Bindemittels miteinander verbunden sind, und dadurch gekennzeichnet ist, daß das Flächengebilde ein Oxid und/oder Hydroxid von Al, B, Si, Mg, Ti und/oder Zn in kolloiddisperser Verteilung sowie ein unter Sulfosuccinaten und Sulfosuccinamaten ausgewähltes Netzmittel enthält.

Die vorliegende Erfindung betrifft ferner ein Verfahren zur Herstellung eines textilen Flächengebildes, bei dem ein Gefüge von Fasern mit einer Dispersion eines polymeren Bindemittels imprägniert, getrocknet, und gegebenenfalls gehärtet wird, das dadurch gekennzeichnet ist, daß das Gefüge außerdem (i) mit einer kolloidalen Suspension eines Oxids und/oder Hydroxids von Al, B, Si, Mg, Ti und/oder Zn imprägniert wird oder mit der Lösung eines Vorläufers eines Oxids und/oder Hydroxids von Al, B, Si, Mg, Ti und/oder Zn imprägniert wird und die Bildung des Oxids und/oder Hydroxids in kolloiddisperser Verteilung induziert wird und (ii) das Gefüge mit einem unter Sulfosuccinaten und Sulfosuccinamaten ausgewählten Netzmittel imprägniert wird.

Ausführungen in der vorliegenden Beschreibung, die mit Bezug auf das erfindungsgemäße textile Flächengebilde erfolgen, gelten soweit angebracht auch für das erfindungsgemäße Verfahren und umgekehrt.

Vorzugsweise enthält das erfindungsgemäße textile Flächengebilde 1 - 20 Gew.-%, bezogen auf das Trockengewicht des polymeren Bindemittels, insbesondere 3 -15 Gew.-% und besonders bevorzugt 5 - 15 Gew.-%, Oxid und/oder Hydroxid von Al, B, Si, Mg, Ti und/oder Zn.

Das erfindungsgemäße textile Flächengebilde enthält vorzugsweise 1 - 20 Gew.-%, bezogen auf das Trockengewicht des polymeren Bindemittels, insbesondere 2 - 10 Gew.-%, Netzmittel.

Der Begriff "Oxid und/oder Hydroxid von Al, B, Si, Mg, Ti und/oder Zn" soll für die Zwecke der vorliegenden Erfindung eine weitestgehende Bedeutung aufweisen. So sollen neben den einfachen Oxiden und Hydroxiden der angegebenen Elemente auch deren hydratisierte Formen mit wechselndem Wassergehalt und die Oxoanionensalze mit z.B. Alkalimetall- oder Erdalkalimetallkationen, z.B. die Silicate und Aluminate, umfasst sein. Ferner soll der Begriff Oxide und Hydroxide in unterschiedlichen Kondensationsstufen umfassen, z.B. die Insel-, Band- und Schichtsilikate, sowie gemischte Oxide und/oder Hydroxide. Bevorzugte Oxide und/oder Hydroxide sind Kieselsäure, Aluminiumoxid, Aluminiumhydroxid, Alumosilikate, z.B. Bentonite, Montmorillonite.

Die erfindungsgemäßen textilen Flächengebilde enthalten ein unter Sulfosuccinaten und Sulfosuccinamaten ausgewähltes Netzmittel in gleichmäßig verteilter Form. Die verwendeten Netzmittel weisen insbesondere folgende allgemeine Strukturformel auf in der M für ein Alkalimetall, insbesondere Natrium, oder ein Äquivalent eines Erdalkalimetalls oder Ammonium steht, welches mit 1 bis 4 C₁- bis C₄-Alkyl- oder C₁- bis C₄-Hydroxyalkylgruppen substituiert sein kann;
X und Y gleich oder verschieden sind und jeweils für O-(CₙH₂ₙO)ₘ-R, (CₙH₂ₙO)ₘ-NHCOR, OM, OH, oder NHR stehen, wobei wenigstens einer der Reste X und Y von OM oder OH verschieden ist, und R für gegebenenfalls verzweigtes C₅- bis C₁₈-Alkyl, C₅- bis C₁₈-Alkenyl, C₅- bis C₁₈-Cycloalkyl, (C₁- bis C₁₂-Alkyl)aryl oder Phenyl steht;
n für eine ganze Zahl von 2 bis 4 und
m für eine ganze Zahl von 0 bis 30 steht.

Besonders gut bewährt haben sich Sulfobernsteinsäurediester, bei denen die zur Veresterung verwendeten Alkohole eine Kettenlänge von 4 bis 8 C-Atomen aufweisen, z.B. Natrium-di(ethylhexyl)sulfosuccinat.

Hinsichtlich der verwendeten Fasern unterliegt die Erfindung keinen wesentlichen Einschränkungen. Es sind alle Faserarten geeignet, die gegenwärtig zur Herstellung von Vliesstoffen verwendet werden, z.B. Polypropylen-, Polyester-, Polyamidfasern, Zellulosefasern, wie Viskosefasern, Zweikomponenten-Fasern, z.B. Polyester-Copolyester-, Polypropylen-Polyethylen-, Polyester-Polyamid-, Polyester-Polypropylen-, und Polyamid-6-Polyamid-6,6-Fasern. Weitere geeignete Fasern sind Polyacrylnitril-, Polyimid-, Polytetrafluorethylen- und Poly(phenylensulfid)fasern, mineralische Fasern oder Glasfasern und halbsynthetische Fasern, wie Acetatfasern. Polypropylenfasern, Polyesterfasern und Zellulosefasern und Mischfasern der genannten Materialien sind bevorzugt.

Es können alle üblicherweise verwendeten polymeren Bindemittel eingesetzt werden. Hierzu zählen insbesondere die Polyacrylatdispersionen, z.B. auf der Basis von C₁- bis C₄-Alkyl(meth)acrylaten, (Meth)acrylsäure und/oder (Meth)Acrylamid. Amidhaltige Polymere oder Copolymere können mit NN-Methylolverbindungen, wie Harnstoff-Formaldehyd- oder Melamin-Formaldehydharzen vernetzt werden. Eine innere Vernetzung erfolgt beim Einverleiben von N-Methylol(meth)acrylamid. Weiterhin sind Kautschuklatices, wie z.B. synthetische Styrol-Butadienkautschukke (SBR) und Acrylnitril-Butadien-Kautschuk (NBR), Polyvinylesterdispersionen, gegebenenfalls copolymerisiert mit Ethylen und/oder Vinylchlorid, wie z.B. Copolymere von Vinylacetat und Ethylen oder Vinylacetat, Vinylchlorid und Ethylen, sowie Polyvinylalkohole geeignet. Weiter lassen sich Polyurethandispersionen sowie Aminoplast- und Phenoplast-Vorkondensate anführen. Bevorzugt ist die Verwendung eines Bindemittels, das ein Polymerisat von Monomeren umfasst, die unter C₁ bis C₄ Alkyl(meth)acrylaten, (Meth)acrylsäure, (Meth)acrylamid, N-Methylol(meth)acrylamid, Styrol, Butadien, (Meth)acrylnitril, C₁ bis C₆-Alkansäurevinylestern, Vinylchlorid, Ethylen und Vinylalkohol ausgewählt sind. Die Auftragsmenge an Bindemittel, ausgedrückt als trockenes Bindemittel, bezogen auf das Gesamtgewicht des gebundenen Vliesstoffes, beträgt im Allgemeinen 10 bis 40 Gew.-%, vorzugsweise etwa 20% Gew.-%.

Es ist von kritischer Bedeutung für die vorliegende Erfindung, daß das Oxid und/oder Hydroxid von Al, B, Si, Mg, Ti und/oder Zn im erfindungsgemäßen Vliesstoff in kolloiddisperser Verteilung vorliegt. Mit nichtkolloidalen, gröberen Teilchen, wie sie gelegentlich als Antiblockier-Additive oder andere Zuschlagstoffe verwendet werden, wird die angestrebte Wirkung nicht erreicht. "Kolloiddispers" soll bedeuten, daß die Mehrzahl der Teilchen, z.B. mehr als 90 Gew.-%, des Oxids und/oder Hydroxids eine Größe von < 1 µm, insbesondere < 0,1 µm aufweisen. Die kolloiddisperse Verteilung läßt sich im Rahmen der vorliegenden Erfindung z.B. erreichen, indem man von einer kolloidalen Suspension des Oxids und/oder Hydroxids, z.B. einem Sol, wie einem Hydrosol, oder einem Gel ausgeht oder aber die Bildung des Oxids und/oder Hydroxids in kolloiddisperser Form z.B. als Gel, im Vlies induziert.

Zur Imprägnierung des Vlieses mit der Bindemitteldispersion sind alle gängigen Verfahren der Imprägnierung, z.B. die Imprägnierung mit der Imprägnieranlage oder im Foulard, geeignet. Soweit das Oxid und/oder Hydroxid in Gegenwart des polymeren Bindemittels eine stabile kolloidale Suspension bildet, ist es zweckmäßig, das Oxid und/oder Hydroxid in die Bindemitteldispersion einzuarbeiten. Auf diese Weise können z.B. kolloidale Kieselsäuren verarbeitet werden. Kolloidale Dispersionen bestimmter Oxide und/oder Hydroxide lassen sich nicht in situ in der Bindemitteldispersion herstellen. So neigen z.B. Al³⁺-Salze dazu, die Dispersion zu koagulieren bzw. es tritt eine Koagulation beim Versuch ein, die Al³⁺-Salze durch Zugabe einer Base, z.B. von Ammoniak, in Al(OH)₃ umzuwandeln. In diesen Fällen ist es zweckmäßig, das Vlies mit einer kolloidalen Suspension, vorzugsweise einer frisch hergestellten kolloidalen Suspension, in der Form eines Sols oder Gels, zu imprägnieren und zu trocknen und anschließend mit dem polymeren Bindemittel zu imprägnieren. Andererseits ist es möglich, das Vlies mit der Lösung eines Vorläufers des Oxids und/oder Hydroxids zu imprägnieren und die Bildung des Oxids und/oder Hydroxids im Vlies zu induzieren. So kann das Vlies z.B. mit einer Lösung von Al³⁺-Ionen, z.B. einer Al₂(SO₄)₃-Lösung oder einer Al(NO₃)₃-Lösung, getränkt und vorzugsweise getrocknet werden. Anschließend wird das Vlies mit der Bindemitteldispersion imprägniert. Der neutrale bis leicht alkalische pH-Wert der Dispersion führt zu einer Umwandlung der Al³⁺-Ionen zu Al(OH)₃. Gegebenenfalls kann der Bindemitteldispersion eine pH-regulierende Substanz, beispielsweise ein Puffer, zugesetzt werden, um einen neutralen bis leicht alkalischen pH-Wert, z.B. im Bereich von 6 bis 9, einzustellen.

Das Vlies oder der Vliesstoff könnte ferner mit einer Wasserglaslösung, d.h. Natriumorthosilikatlösung, getränkt werden, wobei anschließend durch Behandlung mit verdünnter Mineralsäure, z.B. Salzsäure, kolloidale Kieselsäure erzeugt werden kann. Ein weiteres Beispiel ist die Behandlung mit einer wässrigen Lösung von Borax (Na₂B₄O₇ · 10 H₂O) mit anschließender Trocknung.

Die Imprägnierung des Vlieses oder Vliesstoffes mit der kolloidalen Suspension des Oxids/Hydroxids bzw. die Imprägnierung mit der Lösung des Vorläufers und die Induzierung der Oxid/Hydroxidbildung können zu einem beliebigen Zeitpunkt während der Herstellung des textilen Flächengebildes erfolgen. Es ist bevorzugt, daß sie vor oder gleichzeitig mit der Imprägnierung mit dem Bindemittel erfolgen.

Die Imprägnierung des Vlieses oder Vliesstoffes mit dem Netzmittel kann zu einem beliebigen Zeitpunkt während der Herstellung des erfindungsgemäßen textilen Flächengebildes erfolgen. Im Allgemeinen ist es zweckmäßig, die Imprägnierung mit dem Netzmittel gleichzeitig mit der Bindemittel-Imprägnierung vorzunehmen. Hierzu wird das Netzmittel einfach zu der wässrigen Bindemitteldispersion gegeben.

Die Erfindung wird nun durch die folgenden Beispiele näher veranschaulicht.

### Beispiele 1 bis 10

Polyester-Zellwoll-Vliese (70PES/30ZW; 1,7 dtex; Faserlänge 38 mm; 30 g/m²) einer Länge von 35 bis 50 cm und einer Breite von 25 bis 28 cm wurden in einer Imprägnier- und Absauganlage in Längsrichtung über ein Endlos-PES-Siebband durch eine 25 %-ige Bindemittelflotte und über eine Absaugvorrichtung geführt. Bei der verwendeten Bindemitteldispersion handelte es sich um Acronal DS 2350 X ™ (Polyacrylatdispersion auf der Basis von Butylacrylat und Acrylnitril). Die Bandgeschwindigkeit betrug 1 bis 2 m pro min. Über die verstellbare Stärke der Absaugung wurde der Naßauftrag auf etwa 160% eingestellt, was einem Trockenauftrag von etwa 40% entspricht. Die Bindemittelflotte enthielt die in der nachstehenden Tabelle angegebenen Zusatzstoffe (Gew.-%, bezogen auf das Trockengewicht des Bindemittels). Die imprägnierten Vliese wurden auf das Band eines Mathis-Siebbandtrockners Typ TH aufgelegt, gegen Verrutschen gesichert und 2 min lang bei 150°C getrocknet. Die Oberseite des jeweiligen Vlieses wurde gekennzeichnet, und durch Wiegen wurde die Auftragsmenge bestimmt.

Die so erhaltenen Vliesstoffe wurden unmittelbar und nach fünfmaligem Waschen einem Benetzungstest unterzogen. Das Waschen geschah, indem der Vliesstoff in einem 5 l Eimer mit Leitungswasser unter Wasser mit der Hand etwa 15 mal ausgedrückt (ausgewrungen), dann in ein Handtuch eingewickelt und darin trockengewrungen wurde. Dieser Vorgang wurde 5 mal wiederholt.

Zur quantitativen Bestimmung der Hydrophilie wurde der farbige Ablauftest herangezogen. Dieser Test läuft im Wesentlichen folgendermaßen ab: Auf den schräg eingespannten Vliesstoff wird eine definierte Menge eingefärbtes Wasser aufgebracht. Je nach Hydrophilie läuft das Wasser ab oder dringt mehr oder weniger schnell in den Vliesstoff ein. Dadurch werden charakteristische Farbflekken, z.B. kreisrund für schnelles Eindringen in den Vliesstoff bzw. schmal und länglich für langsames Eindringen und bevorzugtes Ablaufen, erhalten. Die Beurteilungen werden nach einer Notenskala zugeordnet.

Zur Durchführung der Prüfung wird ein Prüfkörper der Größe von 21 x 5 cm in einen Rahmen eingespannt, der eine Neigung von 30 Grad gegenüber der Horizontalen beschreibt. Die im Trockner oben liegende Seite weist bei dieser Prüfung nach unten. Mittels einer Pipette werden 0,5 ml Testflüssigkeit aus einer Höhe von 10 mm und einem Abstand zum oberen Vliesrand von 30 mm aufgebracht. Die Testflüssigkeit bestand aus 2 g Hostapal CV-Lösung, 2,5 g Lurantin-Lichtecht-Türkisblau-GL auf 1 l vollentsalztes Wasser. Nach Trocknung des Prüfkörpers (hängend) wird die Vliesoberseite begutachtet und ein Notenwert von 0 für keine Benetzung (Testflüssigkeit vollständig abgelaufen) bis 5 für totale Benetzung zugeteilt. Die Ergebnisse sind in der nachstehenden Tabelle angegeben.

**Tabelle**

| | | | farbiger Ablauftest | |
|---|---|---|---|---|
| Vers. Nr. | mineral. Additiv | Emulgator*⁵ | vor dem Waschen | nach 5 mal Waschen |
| 1 | - | - | 0-1 | 0-1 |
| 2 | - | 3,0% Na-di(2-ethylhexyl) sulfosuccinat *¹ | 4 | 0-1 |
| 3 | 5% Kieselsäure *⁴ | - | 0 | 0 |
| 4 | 5% Kieselsäure *⁴ | 3,0% Na-di(2-ethylhexyl) sulfosuccinat *¹ | 5 | 5 |
| 5 | 5% Kieselsäure *⁴ | 3% Dodecylbenzolsulfonat | 5 | 1-2 |
| 6 | 5% Kieselsäure *⁴ | 5% Na-Alkylnaphthalinsulfonsäure *² | 0-1 | 0-1 |
| 7 | 5% Kieselsäure *⁴ | 5% Na-Alkylnaphthalinsulfonsäure *² | 0-1 | 0-1 |
| 8 | 5% Kieselsäure *⁴ | 3% Ammonium-polyacrylat *³ | 2 | 0-1 |
| 9 | 10% Kieselsäure *⁴ | - | 0 | 0 |
| 10 | 10% Kieselsäure *⁴ | 3,0% Na-di(2-ethylhexyl) sulfosuccinat *¹ | 5 | 5 |

| | | | | |
|---|---|---|---|---|
| *¹ Lumiten® IRA | | | | |
| *² Alkyl = Diisobutyl (Nekal® BX) | | | | |
| *³ Pigmentverteiler A® | | | | |
| *⁴ Levasil® 200 (Firma Bayer) | | | | |
| *⁵ Emulgator wurde in Flotte zugesetzt | | | | |

Aus der Tabelle ist ersichtlich, daß nur bei den Beispielen 4 und 10 ein Vliesstoff erhalten wurde, der nach 5 maligem Waschen noch hydrophil ist. Diese Beispiele enthielten einen Sulfobernsteinsäureester in Verbindung mit kolloidaler Kieselsäure. Ohne Kieselsäure (Beispiel 2) wird selbst bei Verwendung desselben Emulgators keine permanente Hydrophilie erhalten. Andere Emulgatoren (Beispiel 5, 6) führen nicht zur gewünschten permanenten Hydrophilie. Auch polymere Additive (Beispiel 8) oder höhere Mengen an Kieselsäure in Abwesenheit von Sulfobernsteinsäureestern (Beispiel 9) führen nicht zu den angestrebten Eigenschaften.

### Beispiele 11 bis 18

Standard-Zellstoff-Vliese (Whatman #4; 100% Zellstoff) einer Länge von 35 bis 50 cm und einer Breite von 25 bis 28 cm wurden im Foulard durch eine 10%ige Bindemittelflotte (Acronal DS 2350 X) gezogen, abgequetscht und anschließend in einem Mathis-Spannrahmentrockner mit Ablagegaze getrocknet. Die Flotte enthielt die in der nachstehenden Tabelle angegebenen Zusatzstoffe. Bei den Beispielen 13 und 14 wurden die Vliese zunächst im Foulard mit einer 5 %igen Al₂(SO₄)₃-Lösung getränkt, abgequetscht und getrocknet und erst dann im Foulard mit Bindemittel getränkt und erneut getrocknet.

Die erhaltenen Vliesstoffe wurden einem Saugfähigkeitstest unterzogen. Hierzu wurde ein 5 mal gewaschener und getrockneter Vliesstreifen (70 x 30 mm) mit einer Eintauchtiefe von etwa 5 mm in die Testflüssigkeit (s.o.) gehängt und nach 30 s deren Steighöhe notiert. Außerdem wurde die Penetrationsgeschwindigkeit im Vliesstoff gemessen. Hierzu wurden 0,1 ml Testflüssigkeit auf die Vorderseite von 5 mal gewaschenen und getrockneten Vliesstoffproben aufgesetzt und die Zeit notiert, bis der Tropfen ganz in den Vliesstoff eingedrungen ist. Die Ergebnisse sind in der nachstehenden Tabelle angegeben.

**Tabelle**

| Vers. Nr. | mineral. Additiv | Emulgator *5 | Steighöhe in mm | Penetration (min) |
|---|---|---|---|---|
| 11 | - | - | 0 | keine |
| 12 | - | 3,0% Na-di(2-ethylhexyl) sulfosuccinat ^{*1} | 9 | 6 |
| 13 | Al₂O₃ aus Al₂(SO₄)₃ | - | 0 | keine |
| 14 | Al₂O₃ aus Al₂(SO₄)₃ | 3,0% Na-di(2-ethylhexyl) sulfosuccinat ^{*1} | 11,5 | 1 |
| 15 | 5% Kieselsäure ^{*4} | 3,0% Na-di(2-ethylhexyl) sulfosuccinat ^{*1} | 11 | sofort |
| 16 | 10% Sipern.D 10 ^{*6} | 3,0% Na-di(2-ethylhexyl) sulfosuccinat ^{*1} | 7 | 29 |
| 17 | 10% China Clay ^{*7} | 3,0% Na-di(2-ethylhexyl) sulfosuccinat ^{*1} | 9 | 8 |
| 18 | 10% Gelbs.kreide ^{*8} | 3,0% Na-di(2-ethylhexyl) sulfosuccinat ^{*1} | 13 | 5 |

| | | | | |
|---|---|---|---|---|
| ^{*4} Levasil® 200 (Firma Bayer) | | | | |
| ^{*5} Emulgator wurde in Flotte zugesetzt | | | | |
| ^{*6} Sipernat D 10 = Kieselsäurepulver | | | | |
| ^{*7} Aluminiumsilikat-Pulver | | | | |
| ^{*8} CaCO₃ | | | | |

Aus der Tabelle ist ersichtlich, daß nur die Kombination von mineralischem Füllstoff (Aluminiumoxid/hydroxid bzw. Kieselsäure; Versuche 14, 15) mit Sulfobernsteinsäureester zur gewünschten permanenten Hydrophilie führt. Die Komponenten alleine (Versuche 12, 13) sind hierzu nicht geeignet. Die Beispiele mit nicht kolloidalen mineralischen Zusätzen (Beispiel 16, 17 und 18) zeigen kritisch die Bedeutung der kolloiddispersen Verteilung.

## Patentansprüche

1. Textiles Flächengebilde, umfassend ein Gefüge von Fasern, die mittels eines polymeren Bindemittels miteinander verbunden sind, **dadurch gekennzeichnet, daß** das Flächengebilde ein Oxid und/oder Hydroxid von Al, B, Si, Mg, Ti und/oder Zn in kolloiddisperser Verteilung sowie ein unter Sulfosuccinaten und Sulfosuccinamaten ausgewähltes Netzmittel enthält.

2. Textiles Flächengebilde nach Anspruch 1, **dadurch gekennzeichnet, daß** es 1 - 20 Gew.-% Oxid und/oder Hydroxid, bezogen auf das Trockengewicht des polymeren Bindemittels, enthält.

3. Textiles Flächengebilde nach Anspruch 1 oder 2, **dadurch gekennzeichnet, daß** es 1 - 20 Gew.-% Netzmittel, bezogen auf das Trockengewicht des polymeren Bindemittels enthält.

4. Textiles Flächengebilde nach einem der Ansprüche 1 bis 3, **dadurch gekennzeichnet, daß** das Oxid und/oder Hydroxid unter Kieselsäure, Aluminiumoxid, Aluminiumhydroxid und Alumosilikaten ausgewählt ist.

5. Textiles Flächengebilde nach einem der vorangehenden Ansprüche, **dadurch gekennzeichnet, daß** das Sulfosuccinat und/oder Sulfosuccinamat eine oder zwei Alkylgruppen mit 4 bis 8 C-Atomen aufweist.

6. Textiles Flächengebilde nach einem der vorhergehenden Ansprüche, **dadurch gekennzeichnet, daß** die Fasern unter Polypropylen-, Polyester- und cellulosischen Fasern ausgewählt sind.

7. Textiles Flächengebilde nach einem der vorhergehenden Ansprüche, **dadurch gekennzeichnet, daß** das Bindemittel ein Polymerisat von Monomeren umfasst, die unter C₁- bis C₄-Alkyl(meth)acrylaten, (Meth)acrylsäure, (Meth)acrylamid, N-Methylol(meth)acrylamid, Styrol, Butadien, (Meth)acrylnitril, C₁- bis C₆-Alkansäurevinylestern, Vinylchlorid, Ethylen und Vinylalkohol ausgewählt sind.

8. Verfahren zur Herstellung eines textilen Flächengebildes, bei dem ein Gefüge von Fasern mit einer Dispersion eines polymeren Bindemittels imprägniert, getrocknet und gegebenenfalls gehärtet wird, wobei das Gefüge außerdem (i) mit einer kolloidalen Suspension eines Oxids und/oder Hydroxids von Al, B, Si, Mg, Ti und/oder Zn imprägniert wird oder mit der Lösung eines Vorläufers eines Oxids und/oder Hydroxids von Al, B, Si, Mg, Ti und/oder Zn imprägniert wird und die Bildung des Oxids und/oder Hydroxids in kolloiddisperser Verteilung induziert wird und (ii) das Gefüge mit einem unter Sulfosuccinaten und Sulfosuccinamaten ausgewählten Netzmittel imprägniert wird.

9. Verfahren nach Anspruch 8, **dadurch gekennzeichnet, daß** die kolloidale Suspension des Oxids und/oder Hydroxids in der Dispersion des polymeren Bindemittels vorliegt.

10. Verfahren nach Anspruch 9, **dadurch gekennzeichnet, daß** es sich bei der kolloidalen Suspension um eine Suspension kolloidaler Kieselsäure handelt.

11. Verfahren nach Anspruch 8, **dadurch gekennzeichnet, daß** der Vorläufer eines Oxids und/oder Hydroxids eine Al³⁺-Ionen enthaltende Lösung ist.

12. Verfahren nach Anspruch 11, **dadurch gekennzeichnet, daß** die Induzierung der Bildung des Oxids und/oder Hydroxids gleichzeitig mit der Imprägnierung mit der Dispersion des polymeren Bindemittels erfolgt.

## Claims

1. A textile fabric comprising a web of fibers joined together by means of a polymeric binder, said fabric comprising an oxide and/or hydroxide of Al, B, Si, Mg, Ti and/or Zn in a state of colloidally disperse subdivision and a wetting agent selected from sulfosuccinates and sulfosuccinamates.

2. A textile fabric as claimed in claim 1, comprising 1 - 20% by weight of oxide and/or hydroxide, based on the dry weight of said polymeric binder.

3. A textile fabric as claimed in claim 1 or 2, comprising 1 - 20% by weight of wetting agent, based on the dry weight of said polymeric binder.

4. A textile fabric as claimed in any of claims 1 to 3, wherein said oxide and/or hydroxide is selected from the group consisting of silica, aluminum oxide, aluminum hydroxide and alumosilicates.

5. A textile fabric as claimed in any of the preceding claims, wherein said sulfosuccinate and/or sulfosuccinamate contains one or two alkyl groups of from 4 to 8 carbon atoms.

6. A textile fabric as claimed in any of the preceding claims, wherein said fibers are selected from the group consisting of polypropylene fibers, polyester fibers and cellulosic fibers.

7. A textile fabric as claimed in any of the preceding claims, wherein said binder comprises an addition polymer of monomers selected from the group consisting of C₁-C₄-alkyl (meth)acrylates, (meth)acrylic acid, (meth)acrylamide, N-methylol(meth)acrylamide, styrene, butadiene, (meth)acrylonitrile, vinyl C₁-C₆-alkanoates, vinyl chloride, ethylene and vinyl alcohol.

8. A process for producing a textile fabric by impregnating a web of fibers with a dispersion of a polymeric binder and drying and optionally curing the impregnated web, which comprises further impregnating said web with (i) a colloidal suspension of an oxide and/or hydroxide of Al, B, Si, Mg, Ti and/or Zn or a solution of a precursor of an oxide and/or hydroxide of Al, B, Si, Mg, Ti and/or Zn and inducing the formation of the oxide and/or hydroxide in a state of colloidally disperse subdivision and (ii) a wetting agent selected from sulfosuccinates and sulfosuccinamates.

9. A process as claimed in claim 8, wherein said colloidal suspension of said oxide and/or hydroxide is present in said dispersion of said polymeric binder.

10. A process as claimed in claim 9, wherein said colloidal suspension is a suspension of colloidal silica.

11. A process as claimed in claim 8, wherein said precursor of an oxide and/or hydroxide is a solution comprising Al³⁺ ions.

12. A process as claimed in claim 11, wherein said inducing of said formation of said oxide and/or hydroxide is effected simultaneously with said impregnating with said dispersion of said polymeric binder.

## Revendications

1. Article textile, comprenant un canevas de fibres, qui sont liées ensemble au moyen d'un liant polymère, **caractérisé en ce que** l'article textile comprend un oxyde et/ou un hydroxyde de Al, B, Si, Mg, Ti et/ou Zn en dispersion colloïdale et un agent mouillant choisi parmi les sulfosuccinates et les sulfosuccinamates.

2. Article textile selon la revendication 1, **caractérisé en ce qu'**il comprend de 1 à 20 % en poids d'oxyde et/ou d'hydroxyde, par rapport au poids sec du liant polymère.

3. Article textile selon la revendication 1 ou 2, **caractérisé en ce qu'**il comprend 1 à 20 % en poids d'agents mouillants, par rapport au poids sec du liant polymère.

4. Article textile selon l'une des revendications 1 à 3, **caractérisé en ce que** l'oxyde et/ou l'hydroxyde est choisi parmi l'acide silicique, l'oxyde d'aluminium, l'hydroxyde d'aluminium et les aluminosilicates.

5. Article textile selon l'une des revendications précédentes, **caractérisé en ce que** le sulfosuccinate et/ou le sulfosuccinamate présente un ou deux groupes alkyle ayant de 4 à 8 atomes de C.

6. Article textile selon l'une des revendications précédentes, **caractérisé en ce que** les fibres sont choisies parmi les fibres de polypropylène, de polyester et de cellulose.

7. Article textile selon l'une des revendications précédentes, **caractérisé en ce que** le liant comprend un polymère de monomères, choisis parmi les C₁ à C₄-alkyl(méth)acrylates, l'acide (méth)acrylique, le (méth)acryl-amide, le N-méthylol(méth)acrylamide, le styrène, le butadiène, le (méth)acrylonitrile, les esters vinyliques d'acide alcanoïque en C₁ à C₆, le chlorure vinylique, l'éthylène et l'alcool vinylique.

8. Procédé de fabrication d'un article textile, dans lequel un canevas de fibres est imprégné d'une dispersion d'un liant polymère, séché et le cas échéant durci, (i) le canevas étant, d'autre part, imprégné d'une suspension colloïdale d'un oxyde et/ou hydroxyde de Al, B, Si, Mg, Ti et/ou Zn ou de la solution d'un précurseur d'un oxyde et/ou d'un hydroxyde de Al, B, Si, Mg, Ti et/ou Zn et la formation de l'oxyde et/ou de l'hydroxyde en dispersion colloïdale étant induite, et (ii) le canevas étant imprégné d'un agent mouillant choisi parmi les sulfosuccinates et sulfosuccinamates.

9. Procédé selon la revendication 8, **caractérisé en ce que** la suspension colloïdale de l'oxyde et/ou de l'hydroxyde se présente dans la dispersion du liant polymère.

10. Procédé selon la revendication 9, **caractérisé en ce que** la suspension colloïdale est une suspension d'acide silicique colloïdale.

11. Procédé selon la revendication 8, **caractérisé en ce que** le précurseur d'un oxyde et/ou d'un hydroxyde est une solution contenant des ions Al³⁺.

12. Procédé selon la revendication 11, **caractérisé en ce que** l'induction de la formation d'oxyde et/ou d'hydroxyde s'effectue simultanément à l'imprégnation avec la dispersion du liant polymère.
